# EUROPÄISCHE PATENTSCHRIFT

(11) **EP 0 069 874 B1**
(45) Veröffentlichungstag und Bekanntmachung des Hinweises auf die Patenterteilung: **20.03.1985**
(21) Anmeldenummer: 82105335.2
(22) Anmeldetag: 18.06.1982
(51) Int. Cl.: B24C 1/00

(54) **Verfahren zum Druckluftstrahlen**
Abrasive blasting method using air under pressure
Procédé de grenaillage au moyen d'air sous pression

(30) Priorität: 09.07.1981 DE 3127035
(43) Veröffentlichungstag der Anmeldung: 19.01.1983
(73) Patentinhaber: Ernst Peiniger GmbH Unternehmen für Bautenschutz, D-4300 Essen 1 (DE)
(72) Erfinder: Glaeser, Karl Christian, D-5090 Leverkusen 3 (DE); Buhr, Gerhard, D-5090 Leverkusen 3 (DE)
(74) Vertreter: Gesthuysen, Hans Dieter, Dipl.-Ing.

## Beschreibung

Die Erfindung betrifft ein Verfahren zum Druckluftstrahlen, wobei ein körniges Strahlmittel in einen Tragluftstrom eingebracht und durch den Tragluftstrom gefördert, beschleunigt und gegen eine zu behandelnde Oberfläche geblasen wird und ein mit einem flüssigen, die Körner des Strahlmittels benetzenden Zusatzstoff, insbesondere Wasser, beladener Zusatzluftstrom dem mit dem Strahlmittel beladenen Tragluftstrom zugegeben wird, insbesondere in den mit dem Strahlmittel beladenen Tragluftstrom injiziert wird. Ein solches Verfahren ist mit der DE-A Nr. 2724318 bekannt geworden.

Bei dem zuvor beschriebenen bekannten Verfahren zum Druckluftstrahlen wird ein sogenanntes Feuchtstrahlen angestrebt; die einzelnen Körner des Strahlmittels sollen mit dem Zusatzstoff so umhüllt werden, dass der beim Auftreffen auf die zu behandelnde Oberfläche aufgrund zerplatzender Körner des Strahlmittels sich entwickelnde Staub gebunden wird. Abgezielt wird somit bei dem bekannten Verfahren auf ein früher als Sandstrahlen und heute häufig als Freistrahlen bezeichnetes Verfahren, das aufgrund der Umhüllung der Körner des Strahlmittels mit dem Zusatzstoff weder ein Trockenstrahlen noch ein Nassstrahlen ist, sondern vielmehr im Zwischenbereich zwischen beiden Verfahren anzusiedeln ist.

Die Zugabe des Zusatzstoffes, insbesondere Wasser, erfolgt dabei so, dass einerseits die Umhüllung der einzelnen Körner des Strahlmittels nach dem Auftreffen praktisch schon verdunstet ist, so dass kein Zusatzstoff abläuft, dass andererseits aber die geringe Umhüllung der Körner des Strahlmittels ausreicht, um eine Staubbildung weitgehend zu unterdrücken, so dass zum Arbeitsschutz beigetragen wird, weil die Gefahr der typischen Berufskrankheit Staublunge deutlich verringert ist. Das bekannte Verfahren zeichnet sich durch einen geringen Wasserverbrauch aus und lässt sich somit wie das bekannte Trockenstrahlen - Sandstrahlen mit trockenem Sand - einsetzen, weil Abführeinrichtungen für anfallendes Wasser od. dgl. nicht erforderlich sind.

Bei der praktischen Durchführung des zuvor beschriebenen bekannten Verfahrens hat sich gezeigt, dass eine gleichmässige Anfeuchtung aller Körner des Strahlmittels im austretenden Strahl nicht immer mit Sicherheit vorliegt. Bei Versuchen haben sich häufig die im Mantelbereich des austretenden Strahls befindlichen Körner als ausreichend angefeuchtet, die innen im Strahl liegenden Körner jedoch als viel zu trocken gezeigt, so dass diese Körner beim Auftreffen auf die zu behandelnde Oberfläche unerwünscht viel Staub hervorriefen. Im übrigen hat sich bei anderen Versuchen gezeigt, dass sich der flüssige Zusatzstoff an den Innenwandungen des benutzten Strahlgeräts niederschlug, also nicht im erwünschten Umfang von den Körnern des Strahlmittels aufgenommen wurde.

Aufgabe der Erfindung ist daher, das bekannte Verfahren dahingehend auszugestalten und weiterzubilden, dass bei geringstem Verbrauch an flüssigem Zusatzstoff eine möglichst gleichartige und gleichmässige Anfeuchtung aller Körner des Strahlmittels im gesamten Strahl erreicht wird. Anders ausgedrückt wird eine genau dosierte Umhüllung jedes einzelnen Strahlmittelkorns, unabhängig von seinem Ort im Tragluftstrom, angestrebt.

Das erfindungsgemässe Verfahren, bei dem diese Aufgabe gelöst ist, ist zunächst dadurch gekennzeichnet, dass im Injektionsbereich der Staudruck des Zusatzluftstroms etwa eineinhalbmal bis zweieinhalbmal, vorzugsweise zweimal so hoch ist wie der Staudruck des Tragluftstroms. Der zuvor angegebene Staudruckunterschied zwischen dem Zusatzluftstrom und dem Traglufstrom gewährleistet, dass der flüssige Zusatzstoff einerseits tief genug in den Tragluftstrom eindringt, andererseits aber den Tragluftstrom nicht durchschiesst und sich nicht lediglich an der Innenwand des verwendeten Strahlgerätes niederschlägt. Im angegebenen Parameterbereich wird eine gute Zerstäubung des flüssigen Zusatzstoffes erzielt; es stellt sich der erwünschte geringe Wasserverbrauch ein. Dabei erweist sich die Staubbindung als sehr günstig.

Nach der Bernoulli-Gleichung setzt sich der Gesamtdruck eines strömenden Mediums zusammen aus dem statischen Druck und dem Staudruck. Der Staudruck ist bekanntlich das Mass für die kinetische Energie des strömenden Mediums, also ein direktes Mass für die Strömungsgeschwindigkeit. Bei den angegebenen Staudruckverhältnissen wird eine ausreichende Durchmischung von Tragluftstrom und Zusatzluftstrom erreicht, die zur gewünschten Übernahme des flüssigen Zusatzstoffes durch die Körner des Strahlmittels führt.

Abgestellt wurde bislang auf die Staudrücke und somit indirekt auf die Geschwindigkeiten von Tragluftstrom und Zusatzluftstrom, nicht aber auf die tatsächlichen Geschwindigkeiten der Körner des Strahlmittels bzw. des flüssigen Zusatzstoffes. Diese Geschwindigkeiten liegen jedoch stets unterhalb der Geschwindigkeit des sie tragenden Tragluftstroms bzw. Zusatzluftstroms, so dass sich die gewünschte Durchmischung ergibt. Dabei ist es jedoch besonders vorteilhaft, wenn die in der Zeiteinheit dem Injektionsbereich zugeführte Masse an Strahlmittel etwa dem 1,4- bis 2,5-, insbesondere dem 1,7- bis 2,2fachen, der in der Zeiteinheit dem Injektionsbereich zugeführten Masse an Tragluft entspricht. Bei diesen Massenverhältnissen wird unter Berücksichtigung der angegebenen Staudruckverhältnisse eine optimale Durchmischung beider Luftströme erreicht; weder quetscht ein Luftstrom den anderen ab, noch ist die im Zusatzluftstrom zugeführte Luftmenge so gross, dass sie die Beladung des austretenden Strahls an Strahlmittel und damit die Fähigkeit dieses Strahls, eine Oberfläche effektiv zu behandeln, entscheidend verringert. Weiterhin wird die in . Flugrichtung der Körner des Strahlmittels gemessene Länge des Injektionsbereiches in vernünftigen Grenzen gehalten, falls der Winkel zwischen dem Tragluftstrom und dem Zusatzluftstrom nicht zu klein gewählt wird. Relativ kurze Injektionsbereiche haben den Vorteil, dass die verwendeten Strahlgeräte nicht zu lang werden.

Unter den zuvor angegebenen Bedingungen hat es sich als optimal herausgestellt, wenn die in der Zeiteinheit dem Injektionsbereich zugeführte Masse an Zusatzstoff, also insbesondere Wasser, etwa 2ₒ bis 3ₒ vorzugsweise d₆ der in der Zeiteinheit dem Injektionsbereich zugeführten Masse an Tragluft entspricht. Diese Masse an Zusatzstoff reicht einerseits aus, um im gesamten Querschnitt des Tragluftstroms die Körner des Strahlmittels ausreichend anfeuchten zu können, ist andererseits aber nicht so hoch, dass überschüssiger, flüssiger Zusatzstoff anfällt, der sich entweder im Strahlgerät oder auf der zu behandelnden Oberfläche niederschlägt und abgeführt werden muss. Somit bleibt der Verbrauch an flüssigem Zusatzstoff, z.B. an Wasser, wie angestrebt, begrenzt.

Um die Körner des Strahlmittels in der gewünschten Weise, also möglichst dünn und ringsum auf ihrer gesamten Oberfläche anfeuchten zu können, empfiehlt es sich, je nach dem Werkstoff des Strahlmittels, die einzelnen Körner vor der Zugabe des flüssigen Zusatzstoffes mit einem Benetzungsmittel, insbesondere einem hydrophilen Material, zu überziehen. Weiterhin wird die Anfeuchtung der Körner des Strahlmittels durch eine zusätzliche Relativbewegung zwischen den Körnern des Strahlmittels und dem feinverteilten Zusatzstoff verbessert. Dies kann durch aussermittiges Einleiten des Tragluftstroms in den Zusatzluftstrom erfolgen; die Körner des Strahlmittels können in Drehbewegungen, insbesondere in schraubenlinienförmig verlaufende Bewegungen versetzt werden oder auch eine Eigendrehung erhalten. Durch diese Relativbewegungen wird erreicht, dass die gesamte Oberfläche jedes einzelnen Korns des Strahlmittels erreicht wird, obwohl die Zusammenführung von Tragluftstrom und Zusatzluftstrom zwangsläufig in einem gewissen Winkel, zumindest einem Winkelbereich erfolgt und aufgrund dieser Zusammenführung lediglich eine teilweise Benetzung der einzelnen Körner zu erwarten ist.

Zur Durchführung des oben beschriebenen Verfahrens eignet sich eine Vorrichtung, wie sie in der DE-A Nr. 2724318 beschrieben ist. Der Offenbarungsgehalt dieser Druckschrift wird ausdrücklich zum Offenbarungsgehalt der hier vorliegenden Patentanmeldung gemacht. In Abänderung des bekannten Strahlgeräts wird jedoch zusätzlich vorgeschlagen, die Injektionskanäle für den mit dem flüssigen Zusatzstoff beladenen Zusatzluftstrom nicht im Bereich der Engstelle der VenturiDüse münden zulassen, sondern vielmehr - in Flugrichtung der Körner des Strahlmittels gesehen -vor dieser Engstelle anzuordnen. Vor dem engsten Düsenquerschnitt haben die Körner des Strahlmittels noch eine geringe Geschwindigkeit und bewegen sich deshalb während der für das Anfeuchten benötigten Zeit nur auf einer kurzen Strecke. Dadurch kann eine gleichmässige Anfeuchtung erreicht werden. Die Ansaugwirkung im geringsten Düsenquerschnitt ist ohnehin nicht notwendig, weil der Zusatzluftstrom mit Überdruck eingespeist wird.

Der Staudruck des Zusatzluftstroms liegt typischerweise im Bereich von 10 bis 30 bar. Mit diesen Straudruckwerten wurden zufriedenstellende Ergebnisse erzielt. Schliesslich ist es bei dem erfindungsgemässen Verfahren noch vorteilhaft, die Zugabe von Strahlmittel mit der Zugabe des mit dem Zusatzstoff beladenen Zusatzluftstroms zwangszukoppeln. Dadurch kann nur dann Strahlmittel in einen Düsenbereich eingeleitet werden, wenn zugleich ein ausreichend mit Zusatzstoff beladener Zusatzluftstrom vorhanden ist. Auch bei Bedienungsfehlern ist es nicht möglich, ohne Zugabe des flüssigen Zusatzstoffs zu arbeiten, insbesondere also mit trockenem Strahlmittel zu arbeiten. Der durch das Feuchtstrahlen erzielte Arbeitsschutz stellt sich also stets ein und ist auch durch Bedienungsfehler nicht auszuschalten. Dabei sorgt die Zwangskopplung zudem für eine ausreichende Beladung des Zusatzluftstroms mit dem flüssigen Zusatzstoff, um die anfallenden Staubmengen stets ausreichend binden zu können.

## Patentansprüche

1. Verfahren zum Druckluftstrahlen, wobei ein körniges Strahlmittel in einen Tragluftstrom eingebracht und durch den Tragluftstrom gefördert, beschleunigt und gegen eine zu behandelnde Oberfläche geblasen wird und ein mit einem flüssigen, die Körner des Strahlmittels benetzenden Zusatzstoff, insbesondere Wasser, beladener Zusatzluftstrom dem mit dem Strahlmittel beladenen Tragluftstrom zugegeben wird, insbesondere in den mit den Strahlmittel beladenen Tragluftstrom injiziert wird, dadurch gekennzeichnet, dass im Injektionsbereich der Staudruck des Zusatzluftstroms etwa eineinhalbmal bis zweieinhalbmal, vorzugsweise zweimal, so hoch ist wie der Staudruck des Tragluftstroms.

2. Verfahren nach Anspruch 1, dadurch gekennzeichnet, dass die in der Zeiteinheit dem Injektionsbereich zugeführte Masse an Strahlmittel etwa dem 1,4- bis 2,5-, insbesondere dem 1,7- bis 2,2fachen, der in der Zeiteinheit dem Injektionsbereich zugeführten Masse an Tragluft entspricht.

3. Verfahren nach einem der Ansprüche 1 oder 2, dadurch gekennzeichnet, dass die in der Zeiteinheit dem Injektionsbereich zugeführte Masse an Zusatzstoff etwa bis vorzugsweise , der in der Zeiteinheit dem Injektionsbereich zugeführten Masse an Tragluft entspricht.

4. Verfahren nach einen der Ansprüche 1 bis 3, dadurch gekennzeichnet, dass vor der Zugabe des Zusatzstoffes das körnige Strahlmittel mit einem Benetzungsmittel, insbesondere einem hydrophilen Material, überzogen wird.

5. Verfahren nach einem der Ansprüche 1 bis 4, dadurch gekennzeichnet, dass der Staudruck des Zusatzluftstroms im Bereich von 10 bis 30 bar liegt.

6. Verfahren nach einem der Ansprüche 1 bis 5, dadurch gekennzeichnet, dass die Zugabe von Strahlmittel mit der Zugabe des mit Zusatzstoff beladenen Zusatzluftstroms zwangsgekoppelt ist.

7. Verfahren nach einem der Ansprüche 1 bis 6, dadurch gekennzeichnet, dass der mit dem Zusatzstoff beladene Zusatzluftstroms aussermittig zum Tragluftstrom in den Tragluftstrom eingespeist wird.

8. Verfahren nach einem der Ansprüche 1 bis 7, dadurch gekennzeichnet, dass der mit dem Strahlmittel beladene Tragluftstrom mit einer Drehbewegung um seine Flugrichtung versehen in den Injektionsbereich eingeführt wird.

9. Verfahren nach einem der Ansprüche 1 bis 8, dadurch gekennzeichnet, dass die Injektion des mit dem Zusatzstoff beladenen Zusatzluftstroms in Flugrichtung des Tragluftstroms gesehen vor einer Düsenverengung erfolgt.

## Claims

1. A process for blowing a jet of compressed air, in which a granular blasting medium is introduced into a conveyor jet of air, carried and accelerated by the conveyor jet of air, and blasted against a surface to be treated, and an additional jet of air loaded with an additional liquid material, particularly water, that wets the grains of the blasting medium is added to the conveyor jet of air loaded with the blasting medium, and especially is injected into the conveyor jet of air loaded with the blasting medium, characterized in that in the injection region the pressure of the additional jet of air is some one and a half to two and a half times, preferably twice, as great as that of the conveyor jet of air.

2. A process according to Claim 1, characterized in that the weight of blasting medium supplied per unit of time into the injection region is some 1.4 to 2.5, especially 1.7 to 2.2 times, that of the weight of conveying air supplied into the injection region in the same unit of time.

3. A process according to Claim 1 or 2, characterized in that the weight of additional material supplied per unit of time into the injection region is some 210 to 3₀, preferably that of the weight of conveying air supplied into the injection region in the same unit of time.

4. A process according to one of Claims 1 to 3, characterized in that before adding the additional material the granular blasting material is coated with a humidifying medium, e.g. a water-attracting substance.

5. A process according to one of Claims 1 to 4, characterized in that the pressure of the additional jet of air is of the order of 10 to 30 bar.

6. A process according to one of Claims 1 to 5, characterized in that the supply of blasting material is compulsorily linked to the supply of the additional jet of air loaded with the additional material.

7. A process according to one of Claims 1 to 6, characterized in that the additional jet of air loaded with additional material is supplied into the conveyor jet of air off-centre to the conveyor jet of air.

8. A process according to one of Claims 1 to 7, characterized in that the conveyor jet of air loaded with the blasting medium is provided with a rotary movement around its direction of motion when introduced into the injection region.

9. A process according to one of Claims 1 to 8, characterized in that the injection of the additional jet of air loaded with the additional material takes place before a nozzle constriction, as seen in the direction of movement of the conveyor jet of air.

## Revendications

1. Procédé de grenaillage à air comprimé dans lequel un agent de grenaillage granuleux est introduit dans un courant d'air porteur et est transporté par ce courant d'air porteur, accéléré et soufflé contre une surface à traiter, et dans lequel un courant d'air additionnel chargé d'un additif liquide destiné à mouiller les grains de l'agent de grenaillage, en particulier de l'eau, est ajouté au courant d'air porteur chargé de l'agent de grenaillage, ce courant d'air additionnel étant en particulier injecté dans le courant d'air porteur chargé de l'agent de grenaillage, caractérisé par le fait que, dans la zone d'injection, la pression dynamique du courant d'air additionnel s'élève à environ une fois et demi à deux fois et demi, de préférence à deux fois, la pression dynamique du courant d'air porteur.

2. Procédé selon la revendication 1, caractérisé par le fait que la masse d'agent de grenaillage amené dans la zone d'injection dans une unité de temps correspond approximativement de 1,4 à 2,5 fois, particulièrement de 1,7 à 2,2 fois, à la masse d'air porteur amenée dans la zone d'injection pendant l'unité de temps.

3. Procédé selon l'une des revendications 1 ou 2, caractérisé par le fait que la masse d'additif amenée dans la zone d'injection en une unité de temps est comprise approximativement entre et 5₁& de préférence 26, de la masse d'air porteur amenée dans la zone d'injection au cours de l'unité de temps.

4. Procédé selon l'une des revendications 1 à 3, caractérisé par le fait que, avant l'adjonction de l'additif, l'agent de grenaillage granuleux est recouvert d'un agent mouillant, en particulier d'un matériau hydrophile.

5. Procédé selon l'une des revendications 1 à 4, caractérisé par le fait que la pression dynamique du courant d'air additionnel se situe dans la plage de 10 à 30 bar.

6. Procédé selon l'une des revendications 1 à 5, caractérisé par le fait qu'un couplage forcé est réalisé entre l'adjonction de l'agent de grenaillage et l'adjonction du courant d'air additionnel chargé d'additif.

7. Procédé selon l'une des revendications 1 à 6, caractérisé par le fait que l'introduction du courant d'air additionnel chargé d'additif dans le courant d'air porteur est décentrée par rapport au courant d'air porteur.

8. Procédé selon l'une des revendications 1 à 7, caractérisé par le fait que le courant d'air porteur chargé de l'agent de grenaillage est doté d'un mouvement de rotation dans son sens d'écoulement lors de son introduction dans la zone d'injection.

9. Procédé selon l'une des revendications 1 à 8, caractérisé par le fait que l'injection du courant d'air additionnel chargé d'additif s'effectue en amont d'un étranglement de la buse, vu dans le sens d'écoulement du courant d'air porteur.
